# EUROPÄISCHE PATENTSCHRIFT

(11) **EP 1 966 399 B1**
(45) Veröffentlichungstag und Bekanntmachung des Hinweises auf die Patenterteilung: **11.07.2012**
(21) Anmeldenummer: 06847041.8
(22) Anmeldetag: 27.12.2006
(51) Int. Cl.: C21D 8/02, C21D 6/00, B22D 11/124, B22D 11/06

(54) **VERFAHREN ZUM HERSTELLEN EINES KALTBANDS MIT FERRITISCHEM GEFÜGE**
METHOD FOR PRODUCING A COLD-ROLLED STRIP WITH A FERRITIC STRUCTURE
PROCEDE DE PRODUCTION D'UN FEUILLARD A FROID AYANT STRUCTURE FERRITIQUE

(30) Priorität: 29.12.2005 DE 102005063058
(43) Veröffentlichungstag der Anmeldung: 10.09.2008
(73) Patentinhaber: ThyssenKrupp Nirosta GmbH, 47807 Krefeld (DE)
(72) Erfinder: SELLGER, Roland, 40880 Ratingen (DE); STEBNER, Guido, 45359 Essen (DE); SACHTLEBER, Michael, 41352 Korschenbroich (DE); ERNENPUTSCH, Lutz, 47802 Krefeld (DE); DEGENHARDT, Rolf, 47918 Tönisvorst (DE)
(74) Vertreter: Cohausz & Florack
(86) Internationale Anmeldenummer: PCT/EP2006/070223
(87) Internationale Veröffentlichungsnummer: WO 2007/074157

(56) Entgegenhaltungen:
- WO-A-03/062476
- JP-A- 62 056 529
- US-A- 5 904 204
- DATABASE WPI Week 198736 Derwent Publications Ltd., London, GB; AN 1987-254484 XP002443553 -& JP 62 176649 A (NIPPON YAKIN KOGYO CO LTD) 3. August 1987 (1987-08-03)

## Beschreibung

Die Erfindung betrifft ein Verfahren zum Herstellen eines Kaltbands mit ferritischem Gefüge, bei dem eine bei Abkühlung ein ferritisches Gefüge bildende Stahlschmelze zu einem gegossenen Band vergossen wird, bei dem das gegossene Band erforderlichenfalls inline warmgewalzt wird, bei dem das warmgewalzte Band aufgehaspelt wird und bei dem aus dem warmgewalzten Band in einem oder mehreren Schritten das Kaltband kaltgewalzt wird.

Ein Verfahren dieser Art ist aus der JP 62-176649 A bekannt. Bei diesem Verfahren wird das gegossene Band dadurch erzeugt, dass eine in einem Gießgefäß anstehende Stahlschmelze an einer rotierenden, das Gießgefäß an einer Seite begrenzenden Rolle so stark abgekühlt wird, dass die Schmelze bereits auf der Rolle erstarrt und als erstarrtes Band von der Rolle abgezogen werden kann. Alternativ kann das gegossene Band auch in einer Zweiwalzengießmaschine erzeugt werden, bei der die Stahlschmelze ebenfalls an den gegenläufig rotierenden Gießwalzen erstarrt und im Gießspalt zu einem gegossenen Band verpresst wird. Unabhängig von dem jeweils eingesetzten Bandgießverfahren wird das erhaltene gegossene Band ausgehend von einer 800 - 1100 °C betragenden Temperatur gehaspelt und im Coil gehalten, um eine "Selbstglühung" im Coil zu erzielen. Diese Glühung hat den Zweck, die im gegossenen Band vorhandenen Restspannungen zu beseitigen.

Auf Grund des hohen Nickelpreises findet weltweit zunehmend eine Substitution von austenitischem Edelstahl durch ferritischen Edelstahl statt, der Ni typischerweise nur noch als herstellungsbedingtes Begleitelement enthält.

Ein Verfahren der eingangs angegebenen Art, das dies ermöglichen soll, ist beispielsweise aus der EP 0 881 305 B1 bekannt. Gemäß dem bekannten Verfahren wird ein rostfreier ferritischer Stahl, der (in Gew.-%) max. 0,12 % C, max. 1 % Mn, max. 1 % Si, max. 0,04 % P, max. 0,030 % S, 16 - 18 % Cr und als Rest Eisen und unvermeidbare Verunreinigungen enthält, im zwischen den Walzen einer Zwei-Walzen-Gießmaschine gebildeten Gießspalt zu einem gegossenen Band vergossen. Anschließend wird das gegossene Band abgekühlt, wobei während des Abkühlens vermieden wird, dass das Band im Austenit-Ferrit-Umwandlungsbereich gehalten wird. Nach der Abkühlung wird das Band bei einer Temperatur, die zwischen 600 °C und der Temperatur der Martensitumwandlung liegt, gehaspelt. Anschließend wird das gehaspelte Band mit einer Geschwindigkeit von max. 300 °C/h bis zu einer Temperatur abgekühlt, die zwischen 200 °C und der Raumtemperatur liegt. Schließlich wird ein an sich bekanntes Haubenglühen des gehaspelten Bandes durchgeführt.

Bei der üblicherweise für die Herstellung von ferritischen Blechen eingeschlagenen Route über das Stranggießen von Brammen wird zunächst die Oberfläche der Bramme bearbeitet, dann die Bramme wiedererwärmt, anschließend die Bramme in der Warmbandstraße zu Warmband warmgewalzt und dann zu einem Coil gehaspelt. Das so erhaltene Warmband wird daraufhin geglüht, gebeizt und in mehreren Stichen kaltgewalzt. Abschließend wird das Kaltband üblicherweise blankgeglüht und dressiert.

Unabhängig davon, über welche der voranstehend genannten Wege das Warmband erzeugt wird, besteht bei aus ferritischem Edelstahl mit einem Cr-Gehalt im Bereich von 17 % kaltgewalzten Bändern das Problem, dass im Zuge eines anschließenden Kaltumformens, speziell beim Tiefziehen, Zugrilligkeit oder Orangenhaut auftreten können. Mit Zugrilligkeit (engl. ridging) werden dabei stark ausgeprägte linienhafte Oberflächenfehler bezeichnet, die bei ferritischen Chromstählen in Walzrichtung ausgerichtet sind. Der als "Orangenhaut" (engl. orange peel) bezeichnete Oberflächenfehler erscheint dagegen ungerichtet und ist durch eine narbige Ausprägung der Oberfläche gekennzeichnet.

Vermieden werden kann die Entstehung von Zugrilligkeit oder Orangenhaut dadurch, dass die über eine der bekannten Herstellungsrouten erzeugten Warmbänder zwischen den einzelnen Stichen des Kaltwalzens aufwändig zwischengeglüht werden. Diese aufwändigen Glühschritte führen jedoch zu erhöhten Kosten der Herstellung, die sich in einem höheren Marktpreis von ferritischem Edelstahlband gegenüber gleichwertigem Material aus austenitischem Edelstahl niederschlagen.

Der Erfindung lag daher die Aufgabe zu Grunde, ein Verfahren zu nennen, mit dem sich Kaltbänder aus ferritischen Edelstählen herstellen lassen, bei denen die Gefahr der Bildung von Orangenhaut oder Zugrilligkeit bei einer Kaltumformung minimiert ist.

Diese Aufgabe ist erfindungsgemäß durch das in Anspruch 1 angegebene Verfahren gelöst worden.

Praxisgerechte Starttemperaturen der intensiven Abkühlung liegen typischerweise im Bereich von 1180 - 1270 °C, insbesondere im Bereich von 1200 - 1250 °C. Bei Unterschreiten der Grenze von 1180 °C kann am Bandrand schon Austenit in Mengen auftreten, die den Erfolg des erfindungsgemäßen Verfahrens beeinträchtigen würden.

Für die Durchführung des erfindungsgemäßen Verfahrens eignen sich insbesondere solche an sich bekannten Stähle, die zur Klasse der 10 - 18 Gew.-% Cr enthaltenden, ein ferritisches Gefüge bildenden Edelstähle gehören und im Zuge ihrer Abkühlung ausgehend vom Ferrit nicht vollständig in Austenit und danach wieder in Ferrit umwandeln. Derartige Stähle enthalten neben Eisen und unvermeidbaren Verunreinigungen typischerweise (in Gew.-%) bis zu 0,08 % C, 10 - 18 Gew.-% Cr, bis zu 1 % Si, bis zu 1,5 % Mn, bis zu 1 % Ni, bis zu 0,04 % P und bis zu 0,015 % S. Bei dem möglicherweise vorhandenen Ni-Gehalt handelt es sich hier nicht um eine metallurgisch gezielte Zugabe, sondern die Folge des Herstellungsprozesses und gelangt über die Nihaltigen Gießpfannen, Konverter oder Öfen in die Schmelze. Typischerweise liegt der Ni-Gehalt erfindungsgemäß verarbeiteter Stähle im Bereich von 0,7 - 0,8 Gew.-%.

Für die Wirkung des erfindungsgemäßen Verfahrens entscheidend ist die Kombination aus Bandgießen, schneller Abkühlung des gegossenen Bandes und Halten des Bandes über eine ausreichende, mindestens 10 Sekunden dauernde Zeit bei einer Temperatur, die im Bereich von 950 ± 50 °C, insbesondere 950 ± 20 °C, liegt. Überraschend hat sich gezeigt, dass bei der Kaltverformung von Kaltbändern, die aus derart erfindungsgemäß wärmebehandelten gegossenen Bändern erzeugt worden sind, weder Zugrilligkeit noch Orangenhaut auftritt, ohne dass dazu aufwändige Zwischenglühungen zwischen den Stufen des Kaltwalzens durchgeführt werden müssen.

Erfindungsgemäß verwendete Stahllegierungen erstarren im Zuge des Bandgießens zunächst ferritisch. Beim Abkühlen des erstarrten Bandes wandelt Ferrit dann zwischen 1200 °C und 800 °C teilweise in Austenit um. Die thermodynamische Ursache liegt in der geringen und mit der Temperatur abnehmenden Löslichkeit von Kohlenstoff im Ferrit. Karbide, die auch Kohlenstoff aufnehmen können, bilden sich erst unterhalb 900 °C. Austenit dagegen löst wesentlich mehr Kohlenstoff.

Bei einer üblichen Abkühlung bildet sich nur an den Korngrenzen Austenit, da Kohlenstoff im Ferrit wiederum schnell diffundiert und aus dem Korninneren zu den Rändern wandern kann. Dadurch werden die Ferritkorngrenzen mit Austenit markiert. Sobald sich bei Temperaturen von weniger als 900 °C Karbide bilden, nimmt der Austenitanteil an den Korngrenzen wieder ab. Wegen der relativ langsam ablaufenden Karbidbildung erfolgt dies aber nicht vollständig, so dass Reste von Austenit verbleiben, die später im Temperaturbereich von 200 - 300 °C zu Martensit umwandeln. Der bei konventioneller Arbeitsweise an den Korngrenzen verbleibende Restaustenit fixiert so das grobe Gussgefüge.

Die der Erfindung zu Grunde liegende Idee besteht nun darin, sehr schnell auf etwa die Temperatur mit dem maximalen Austenitanteil abzukühlen (950 °C ± 50 °C, insbesondere 950 °C ± 20 °C). Auf diese Weise wird die Austenitausbildung an den Krongrenzen minimiert, da dabei die Diffusionsweglängen für Kohlenstoff und erst recht für die substitutionellen Elemente (Cr, Ni, Mn, ...) in der kurzen Zeit der Abkühlung nicht ausreichend sind.

Gleichzeitig ist im Bereich einer Haltetemperatur von etwa 950 °C die die Austenitbildung vorantreibende Kraft am größten und der temperaturabhängige Diffusionskoeffizient so niedrig, dass sich über Keimbildung im Korninneren Austenitteilchen bilden. In Folge des deutlich verringerten Diffusionskoeffizienten ändert sich die Verteilung der in der jeweiligen Legierung enthaltenen substitutionellen Elemente nicht oder nur wenig (Paraequilibrium). Gleichzeitig wird die Kohlenstoff-Übersättigung abgebaut. Hält man in erfindungsgemäßer Weise das gegossene Bandmaterial bei dieser Temperatur über einer Zeit von mindestens zehn Sekunden, vorzugsweise zwanzig Sekunden, so beginnen sich daher im Korninneren an Strukturdefekten Austenitteilchen auszuscheiden. Es entstehen neue Körner in einer ferritischen Matrix, die das ursprüngliche Gussgefüge aufbrechen. Die Teilchendichte wird umso größer, je länger die Haltezeit ist. Dieser Ausscheidungsmechanismus bewirkt eine Kornfeinung, die im Ergebnis zur Unempfindlichkeit erfindungsgemäß erzeugter Kaltbänder gegen Zugrilligkeit und Orangenhautbildung führt.

Je höher die Abkühlgeschwindigkeit bei der erfindungsgemäßen Intensivkühlung des gegossenen Bandes ist, desto sicherer tritt die erfindungsgemäß angestrebte Unterdrückung einer Bildung von Austenit ein. Grundsätzlich werden daher möglichst hohe Abkühlgeschwindigkeiten angestrebt. Praktische Versuche haben in diesem Zusammenhang jedoch bestätigt, dass schon bei Abkühlraten von 150 - 250 °C/s die erfindungsgemäß genutzten Effekte sicher eintreten.

Ausgehend von der voranstehend erläuterten grundsätzlichen erfindungsgemäßen Verfahrenweisen ergeben sich verschiedene Varianten der Erfindung, die abhängig von den angestrebten Eigenschaftskombinationen der jeweils zu erzeugenden Kaltbänder, von dem Warmverförmungsverhalten des jeweils erhaltenen gegossenen Bandes, der zur Verfügung stehenden Anlagentechnik oder den Erfordernissen der Betriebslogistik gewählt werden können. So kann man beispielsweise zuerst intensiv kühlen und dann Warmwalzen oder zuerst Walzen (oberhalb 1200 °C im Ferrit) und dann schnell kühlen. Weiter kann man auch das Zweiphasengebiet zwischen 1200 und 800 °C sehr schnell durchfahren. Dann bildet sich zunächst kein Austenit, sondern ein an Kohlenstoff übersättigter Ferrit wird eingefroren. Wird dann schnell von unter 800 °C auf die Haltetemperatur erwärmt, findet wiederum die Austenitbildung im Korninneren statt. Eine besonders schnelle Wiedererwärmung auf die Haltetemperatur wirkt sich dabei positiv auf das Arbeitsergebnis aus. Erwärmt man zu langsam, bildet sich unerwünschtes Austenit an den Korngrenzen, während die C-Übersättigung im Korninneren durch Kohlenstoff-Diffusion abgebaut wird, wodurch im Ergebnis das ursprüngliche Gussgefüge fixiert wird. Des Weiteren sollte man sich nicht zu lange im Temperaturbereich von 800 - 900 °C aufhalten, weil praktische Versuch belegen, dass in diesem Temperaturbereich nach etwa 100 Sekunden die Kohlenstoff-Übersättigung durch Karbidbildung abgebaut wird.

Kühlt man im Zuge der Abkühlung bis hinab zu Temperaturen von weniger als 500 °C, beispielsweise bis Raumtemperatur, kann sich kein Karbid mehr bilden. Der übersättigte Ferrit ist vielmehr eingefroren und kann später (offline) wieder schnell auf 950 °C erwärmt werden, um im Korninneren Austenitteilchen zu bilden.

Gemäß der Erfindung wird das gegossene Band somit bei seiner erfindungsgemäßen Intensivkühlung auf eine Zwischentemperatur von 900 - 1000 °C abgekühlt, so dass die für die Erfindung kritische Temperatur auf direktem Weg schnell erreicht wird.

Praktische Versuche haben bestätigt, dass sich das erfindungsgemäße schnelle Abkühlen auf die Zwischentemperatur und Halten bei der Haltetemperatur zwischen Gießen und Haspeln auch bei solchen Verfahren positiv auf die Unempfindlichkeit des erhaltenen Kaltbands gegen Zugrilligkeit- und Orangenhautbildung auswirken, bei dem zwischen Gießen und Haspeln auf ein Warmwalzen verzichtet wird. Bei solchen gegossenen Bändern, die in konventioneller Weise beispielsweise über eine Zwei-Walzen-Gießmaschine erzeugt werden, wird das gegossene Band im Hinblick auf die Homogenität seiner Gefügeausbildung und seiner Eigenschaftsverteilung jedoch in der Regel zwischen dem Bandgießen und dem Haspeln in mindestens einem Stich warmgewalzt. Durch die Warmumformung werden die Dichte und die Geschwindigkeit der Ausscheidung von Austenitteilchen erhöht, da damit Strukturdefekte in das Gefüge eingebracht werden. Die Ausnutzung dieses Mechanismus für eine Kornfeinung hängt entscheidend von den optimal gewählten Umformbedingungen und den Abkühl- und Aufheizraten ab. Eine schnelle Aufheizung bzw. Abkühlung kann prinzipiell nur an dünnen Bändern erreicht werden. Daher ist in erfindungsgemäßer Weise durch Bandgießen erzeugtes Band besonders geeignet für eine solche thermomechanische Behandlung.

Wird beim erfindungsgemäßen Verfahren ein Warmwalzen durchgeführt, so wird dazu zunächst vorzugsweise ein Band mit einer Dicke von 1 - 5 mm, insbesondere 2 - 3 mm, direkt gegossen und das gegossene Band dann inline mit einer Stichabnahme von 5 - 60 %, insbesondere 10 - 40 %, warmgewalzt. Die Wirkungsweise des erfindungsgemäßen Verfahrens macht es dabei möglich, die Temperaturführung des Bandes im Hinblick auf das erforderlichenfalls absolvierte Warmwalzen so zu wählen, dass während des Warmwalzens auf das Verförmungsverhalten des jeweils verarbeiteten Stahls oder die angestrebte Eigenschaftskombination des erhaltenen Bandes optimal abgestimmte Temperaturbedingungen herrschen.

Unter Einbeziehung eines Warmwalzens ergeben sich somit folgende Varianten des erfindungsgemäßen Verfahrens:
Variante 1:
   - Gießen des gegossenen Bandes;
   - Warmwalzen des Bandes mit einer Warmwalztemperatur von nicht weniger als 1180 °C, typischerweise von 1180 - 1270 °C (im Zuge des Warmwalzens kommt es zu einer ersten Abkühlung des gegossenen Bandes);
   - im Anschluss an das Warmwalzen einsetzendes Abkühlen auf eine 900 - 1000 °C betragende Temperatur mit einer Abkühlrate von mindestens 150 °C/s, wobei in diesem Fall Zwischen- und Haltetemperatur gleich dieser Temperatur sind;
   - Halten des Bandes bei der betreffenden, zwischen 900 - 1000 °C liegenden, insbesondere 950 °C ± 20 °C betragenden Temperatur für mindestens 10 Sekunden.

   Im Rahmen dieser ersten Variante des erfindungsgemäßen Verfahrens wird das erfindungsgemäße Abkühlen und Halten des Bandes erst nach dem Warmwalzen durchgeführt. Dabei soll in diesem Fall die Abkühlung möglichst unmittelbar nach dem Warmwalzen einsetzen, in der Praxis also innerhalb von weniger als drei, insbesondere innerhalb von weniger als einer Sekunde nach dem Verlassen des letzten Warmwalzgerüstes. Auf diese Weise lässt sich die Gießhitze des gegossenen Bandes direkt in die Warmwalzstufe mitnehmen, so dass nicht nur hohe Warmwalztemperaturen möglich sind, sondern auch der für die Temperaturführung des Bandes erforderliche Energieaufwand auf ein Minimum reduziert ist.
Variante 2:
   - Gießen des gegossenen Bandes;
   - Abkühlen auf eine 900 - 1000 °C betragende Zwischentemperatur mit einer Abkühlrate von mindestens 150 °C/s;
   - Warmwalzen des Bandes bei der Zwischentemperatur;
   - Halten des Bandes bei einer Haltetemperatur, die ebenfalls zwischen 900 - 1000 °C liegt, insbesondere im Wesentlichen gleich der Zwischentemperatur ist oder 950 °C ± 20 °C beträgt, für mindestens 10 Sekunden.

   Bei dieser Variante der Erfindung wird das Abkühlen auf die Zwischentemperatur vor dem Warmwalzen und das Halten bei der Haltetemperatur nach dem Warmwalzen des gegossenen Bands absolviert. Durch das Warmwalzen im Temperaturbereich von 900 - 1000 °C werden zusätzliche Versetzungen im Gefüge des warmgewalzten Bands erzeugt, die als Keimstellen für die Austenitbildung beim nachfolgenden Halten bei der Haltetemperatur dienen.
Variante 3:
   - Gießen des gegossenen Bandes;
   - Abkühlen auf eine 900 - 1000 °C betragende Zwischentemperatur mit einer Abkühlrate von mindestens 150 °C/s;
   - Halten des Bandes bei einer Haltetemperatur, die ebenfalls zwischen 900 - 1000 °C liegt, insbesondere im Wesentlichen gleich der Zwischentemperatur ist oder 950 °C ± 20 °C beträgt, für mindestens 10 Sekunden;
   - Warmwalzen des Bandes bei der Zwischentemperatur.

   Gemäß dieser dritten Variante wird das Abkühlen auf die Zwischentemperatur und das Halten bei der Haltetemperatur vor dem Warmwalzen des gegossenen Bandes absolviert. Das Warmwalzen des Gefüges mit der durch das zuvor absolvierte Halten bei der Haltetemperatur erzeugten hohen Dichte an Austenitkörnern in.der ferritischen Matrix führt zu einer hohen Versetzungsdichte, die bei einer anschließenden Rekristallisation zu einem feinkörnigen Gefüge führt. Eine solche Rekristallisation wird üblicherweise durch eine geeignete Rekristallisationsglühbehandlung bewirkt, wie sie bei der Herstellung von kaltgewalzten Bändern der in Rede stehenden Art standardmäßig durchgeführt wird.
Variante 4:
   - Gießen des gegossenen Bandes;
   - Abkühlen mit mindestens 150 °C/s auf eine Zwischentemperatur unterhalb von 900 °C, insbesondere im Bereich von 800 °C;
   - Warmwalzen des Bandes bei der Zwischentemperatur;
   - schnelles Erwärmen des Bandes auf eine 950 °C ± 50 °C, insbesondere 950 °C ± 20 °C, betragende Haltetemperatur;
   - Halten des Bandes bei der Haltetemperatur.

   Das Warmwalzen im Bereich von Temperaturen von weniger als 900 °C, insbesondere im Bereich um 800 °C, findet in diesem Fall im reinen Ferritgebiet mit einer gegenüber einem Walzen im Mischgebiet geringeren Fließspannung statt. Dadurch kann bei vermindertem Leistungsbedarf und geringem Walzenverschleiß ein höherer Umformgrad erreicht werden, sofern dies erforderlich und erwünscht ist.
   Eine erfindungsgemäß intensive Abkühlung in Temperaturbereiche unterhalb von 900 °C eröffnet die Möglichkeit, um ein Walzen des gegossenen Bandes bei Temperaturen deutlich unterhalb von 800 °C oder eine weitere Wärmebehandlung bei Temperaturen von weniger als 500 °C, insbesondere weniger als 400 °C, durchzuführen. Das erfindungsgemäße Verfahren lässt sich in den voranstehend beschriebenen Varianten besonders kostengünstig auf solchen Bandgießanlagen durchführen, bei denen das Gießen, das erforderlichenfalls durchgeführte Warmwalzen und das Haspeln sowie die zwischen Gießen und Haspeln durchgeführten erfindungsgemäßen Schritte des Abkühlens auf die Zwischentemperatur und Haltens bei der Haltetemperatur in einer kontinuierlich aufeinander folgenden Schrittfolge absolviert werden.
   Die durch die Erfindung genutzten Effekte ermöglichen jedoch auch eine diskontinuierliche Abarbeitung der einzelnen Arbeitsschritte des erfindungsgemäßen Verfahrens. Diese kann sich beispielsweise dann als zweckmäßig erweisen, wenn eine entsprechende Anlagentechnik zur Verfügung steht oder logistische Gründe für eine zeitlich versetzte Durchführung der Arbeitsschritte sprechen. Hieraus ergibt sich folgende vierte Variante der Erfindung.
Variante 5:
   - Gießen des gegossenen Bandes;
   - Abkühlen mit mindestens 150 °C/s auf eine Zwischentemperatur unterhalb 900 °C, insbesondere unterhalb von 800 °C;
   - Abkühlen auf weniger als 500 °C, insbesondere auf Raumtemperatur;
   - schnelles Erwärmen auf eine Warmwalzendtemperatur;
   - Warmwalzen des Bandes bei der Warmwalztemperatur;
   - schnelles Erwärmen des Bandes auf eine 950 °C betragende Haltetemperatur;
   - Halten des Bandes bei der Haltetemperatur.

Gemäß dieser vierten Variante der Erfindung ist es vorgesehen, das gegossene Band im Zuge des erfindungsgemäßen Abkühlens auf eine weniger als 900 °C, insbesondere weniger als 800 °C liegende Zwischentemperatur abzukühlen, wobei diese Abkühlung bis zur Raumtemperatur gehen kann. Später wird das gegossene Band dann auf die Haltetemperatur wiedererwärmt. Später meint in diesem Zusammenhang, dass zwischen der Abkühlung und dem Halten weitere Arbeitsschritte, wie beispielsweise ein Warmwalzen bei einer bestimmten Temperatur, ein Lagern, ein Zerteilen zu Tafeln etc. durchgeführt werden können.

Des Weiteren ist es möglich, das gegossene Band im Anschluss an das Gießen auf Raumtemperatur abzukühlen und erst zu einem späteren Zeitpunkt zunächst auf die für ein Warmwalzen optimale Temperatur zu erwärmen und daran anschließend auf die Haltetemperatur zu bringen und dort über die erforderliche Zeit zu halten.

Im Fall, dass bei der Durchführung des erfindungsgemäßen Verfahrens Zwischentemperaturen im Bereich von 800 - 900 °C erreicht werden, sollte aus den bereits genannten Gründen bei der Wiedererwärmung auf die Haltetemperatur dieser Temperaturbereich grundsätzlich schnell durchschritten werden. Daher sieht eine vorteilhafte Ausgestaltung der Erfindung vor, dass die von der jeweiligen Zwischentemperatur ausgehende Wiedererwärmung auf die Haltetemperatur in 1 - 5 Sekunden, insbesondere in 2 - 3 Sekunden, erfolgt.

Im Fall, dass die im Zuge der Abkühlung erreichten Zwischentemperaturen deutlich unterhalb von 800 °C, insbesondere im Bereich der Raumtemperatur oder leicht darüber liegen, muss das Band für das Warmwalzen aus den bereits genannten Gründen ausreichend schnell wiedererwärmt werden. Daher sieht die Erfindung vor, dass das Band ausgehend von der niedrigen Zwischentemperatur innerhalb von 200 s, insbesondere innerhalb von 100 s, auf die jeweilige Warmwalztemperatur erwärmt wird, die typischerweise 700 - 800 °C betragen wird. Ist die Aufheizung bis 800 °C zu langsam, können sich unerwünschte Karbide ausscheiden. Diese führen zu einer vorzeitigen Verringerung der Übersättigung und damit zu einer deutlich reduzierten Dichte an Austenitteilchen mit der Folge, dass die erfindungsgemäß angestrebte Kornfeinung nicht erreicht wird.

Mit der Erfindung steht somit ein Verfahren zur Verfügung, das es bei Vermeidung aufwändiger Fertigungsschritte ermöglicht, ein sowohl hinsichtlich seiner Eigenschaften als auch hinsichtlich seines Preises konkurrenzfähiges Produkt herzustellen. Der besondere Vorteil des erfindungsgemäßen Verfahrens besteht dabei darin, dass sich mit ihm Kaltbänder herstellen lassen, die durch eine homogene Erscheinung und eine zundernarbenfreie Oberfläche gekennzeichnet sind. Letztere wird dadurch erreicht, dass schon bei der erfindungsgemäßen Intensivkühlung der auf dem gegossenen Band haftende Zunder weitestgehend entfernt wird, so dass beim erforderlichenfalls durchgeführten Warmwalzen allenfalls eine minimierte Oberflächenschädigung in Folge von auf dem Band noch vorhandenem Zunder verursacht wird.

Bei erfindungsgemäßer Vorgehensweise kann somit auf ein aufwändiges, beim Stand der Technik regelmäßig zu einer Unterbrechung des kontinuierlichen Bearbeitungablaufes führendes Entzundern verzichtet werden. Auch kann durch das erfindungsgemäße Verfahren der Aufwand eingespart werden, der beim Stand der Technik noch für die stets notwendige Haubenglühung des kaltgewalzten Materials erforderlich ist. Die Möglichkeit, im Zuge des erfindungsgemäßen Verfahrens eine Abkühlung auf unterhalb von 800 °C liegende Temperaturen vorzunehmen, erlaubt es darüber hinaus, beispielsweise eine Besäumung des gegossenen oder warmgewalzten Bandes bei Temperaturen, beispielsweise 600 °C, vorzunehmen, bei denen Planheitsprobleme weitgehend vermieden werden können. Schließlich erlaubt das erfindungsgemäße Verfahren auf Grund der weitgehend frei gestaltbaren Temperaturführung eine Erhöhung des Warmumformgrades in der Bandgießlinie über beispielsweise ein zweites Walzgerüst oder kleineren Arbeitswalzendurchmesser, wodurch erfindungsgemäß erzeugte Kaltbänder gegenüber solchen Kaltbändern, die nach der üblichen Verfahrensroute erzeugt worden sind, ein besseres Tief-/Streckziehvermögen aufweisen können. Die für die Durchführung des erfindungsgemäßen Verfahrens erforderlichen schnellen Temperaturänderungen können dabei nur unter Anwendung der Bandgießtechnik verwirklicht werden, da nur die geringe Banddicke des gegossenen Bandes ausreichend schnelle Temperaturwechsel über den gesamten Bandquerschnitt ermöglichen. Ausführungsbeispiele:
Den nachfolgend beschriebenen, zum Nachweis der Wirkung der Erfindung durchgeführten Ausführungsbeispielen (Versuche I - IV) lag jeweils ein ferritischer Stahl zu Grunde, der (in Ges.-%) 0,043 % C, 0,25 % Si, 0,36 % Mn, 0,021 % P, 0, 002 % S, 16,23 % Cr, 0,49 % Ni enthielt.

In einer konventionell aufgebauten Gießwalzanlage ist aus einer entsprechend erschmolzenen Stahlschmelze jeweils ein gegossenes Band erzeugt, das gegossene Band zu einem Warmband warmgewalzt und das Warmband schließlich aufgehaspelt worden. Die Bandgießanlage umfasste dazu eine ZweiwalzenGießmaschine, ein in Förderrichtung des gegossenen Bandes folgend inline zu der Gießmaschine angeordnetes Warmwalzgerüst und eine in Förderrichtung hinter dem Warmwalzgerüst angeordnete Haspeleinrichtung. Zusätzlich sind abhängig von der jeweiligen Versuchsdurchführung eine Intensiv-Wasser-Kühleinrichtung, induktiv arbeitende Band-Erwärmungseinrichtungen und elektrische Warmhalteöfen eingesetzt worden.

Nach der erfindungsgemäßen Warmbehandlung wiesen die erhaltenen Warmbänder ein feinkörniges Gefüge auf, in dem sich im Gegensatz zu konventionell als "fein" bezeichneten Gefügen eine Vielzahl von Teilchen (Martensit, Restaustenit, Karbid) in einem relativ großen, ferritischen Korn (= Matrix) befinden. Das Gefüge ist dementsprechend insgesamt feiner, in sich jedoch auch inhomogener als konventionell feinkörnig ausgebildete Gefüge. Kennzeichnend für das Gefüge erfindungsgemäß erzeugten Bands ist daher die hohe Zahl von Teilchen pro Korn.

Die Weiterverarbeitung der in den Versuchen I - IV unter Einsatz der Gießwalzanlage erfindungsgemäß erzeugten Warmbänder erfolgte jeweils in konventioneller Weise unter Einbeziehung einer Haubenglühung, eines Beizschritts, eines Kaltwalzens ohne Zwischenglühungen, eines Blankglühens und eines Dressierens.

Aus den so erhaltenen Kaltbändern sind mit einem Gesamtumformgrad von 70 % Probeteile gefertigt worden. Bei keinem der Probeteile zeigten sich Orangenhaut oder Zugrilligkeit.

### Versuch I:

In einer ersten Variante des erfindungsgemäßen Verfahrens betrug die Dicke des gegossenen Bandes 3 mm. Nachdem das aus dem Gießspalt der Zwei-Walzen-Gießmaschine austretende gegossene Band eine Bandtemperatur von 1180 °C erreicht hatte, erfolgte eine Intensivkühlung mit Wasser. Dabei wurde das gegossene Band innerhalb von 2 s auf eine Zwischentemperatur von 950 °C abgekühlt.

Das derart abgekühlte gegossene Band wurde anschließend in einem kontinuierlich, unterbrechungsfrei ablaufenden Verfahrensablauf in einer induktiven Erwärmungsanlage für eine Zeitdauer von 10 s bei einer Haltetemperatur gehalten, die in diesem Fall gleich der Zwischentemperatur war.

Das derart in erfindungsgemäßer Weise wärmebehandelte gegossene Band wurde dann auf eine Banddicke von 2,5 mm warmgewalzt.

Auf dem auf das Wärmwalzgerüst folgenden Auslaufrollgang kühlte das Band auf eine Haspeltemperatur von etwa 550 °C ab, bevor es die Haspeleinrichtung erreichte, in der es zu einem Coil aufgewickelt worden ist.

Das so erhaltene Warmband wies eine stängelige Kornstruktur (ca. 100 µm breit und 500 µm lang) mit einem gleichachsigen Bandmittenbereich (Korngröße 150 µm) auf. Die Korngrenzen waren mit einem dünnen Saum aus Martensit und Karbiden belegt. Im Korninneren befanden sich rekristallisierte Bereiche mit einer Korngröße von 20 µm. Weiter lagen im Gefüge fein verteilte inselhafte Teilchen vor, die aus Karbiden, Martensit und Restaustenit bestanden. Die Teilchendichte betrug typischerweise 15 - 25 Teilchen pro Korn.

### Versuch II:

In einem zweiten Versuch wurde aus der Stahlschmelze mit der oben angegebenen Legierung zunächst ein gegossenes, 2,8 mm dickes Band erzeugt. Das gegossene Band wurde in einer induktiven Erwärmungsanlage bei einer Temperatur von 1200 °C gehalten und anschließend bei dieser Temperatur auf eine Banddicke von 2,1 mm warmgewalzt.

Unmittelbar nach dem Warmwalzen erfolgte eine Intensivkühlung mit Wasser. Dabei wurde das mit ca. 1 m/s geförderte Band innerhalb von 1 s auf eine Zwischentemperatur von 950 °C abgekühlt. Das Band gelangte danach auf einen Auslaufrollgang, dessen erster dem Warmwalzgerüst zugeordneter Abschnitt über eine Länge von 15 m mit einer Abdeckung versehen war, die sicherstellte, dass das Band in diesem ersten Abschnitt über 15 s eine im Wesentlichen konstante Temperatur behielt. Anschließend kühlte das Band noch auf dem Auslaufrollgang auf eine Haspeltemperatur von etwa 500 °C ab, mit der es schließlich zu einem Coil gehaspelt worden ist.

Das Gefüge des im zweiten Versuch erhaltenen Warmbandes wies dieselbe stängelige Kornstruktur (ca. 100 µm breit und 500 µm lang) mit einem gleichachsigen Bandmittenbereich (Korngröße 150 µm) auf wie das Gefüge des im ersten Versuch erhaltenen Warmbands. Auch in diesem Fall zeigten die Korngrenzen einen dünnen Saum belegt mit Martensit und Karbiden. Im Korninneren befanden sich ebenfalls rekristallisierte Bereiche mit einer Korngröße von durchschnittlich 20 µm. Ebenso lagen im Gefüge fein verteilte inselhafte Teilchen vor, die ebenfalls wie beim nach dem ersten Versuch enthaltenen Band aus Karbiden, Martensit und Restaustenit bestanden. Die Teilchendichte betrug typischerweise 20 - 30 Teilchen pro Korn.

### Versuch III:

In einem dritten Versuch wurde zunächst ein 3 mm dickes Band gegossen. Nachdem das gegossene Band eine Temperatur von 1180 °C erreicht hatte, setzte eine Intensivkühlung mit Wasser ein, bei der das Band innerhalb von 3 s auf eine Zwischentemperatur von 780 °C abgekühlt worden ist. Das gegossene und derart abgekühlte Band wurde dann in einer induktiven Erwärmungsanlage warmgehalten, auf eine Warmwalztemperatur von 800 °C erwärmt und anschließend bei dieser Warmwalztemperatur auf eine Banddicke von 2,5 mm warmgewalzt. Das Band kühlte dann auf dem Auslaufrollgang auf eine Haspeltemperatur von ca. 550 °C ab und ist bei dieser Temperatur gehaspelt worden.

Von dem so erhaltenen Band wurden bei Raumtemperatur Probetafeln abgeteilt. Diese wurden dann induktiv innerhalb einer Zeit von 15 s zunächst auf 800 °C und dann auf 950 °C aufgeheizt. Die Zeit für das Aufheizen zwischen 800 °C und 950 °C betrug 2 s.

Mittels eines Warmhalteofens wurde das Band daraufhin für 20s bei einer Haltetemperatur von 950 °C gehalten. Anschließend erfolgte eine Abkühlung an Luft.

Das Gefüge der derart wärmebehandelten Warmband-Probetafeln zeigte ebenfalls eine stängelige Kornstruktur (ca. 100 µm breit und 500 µm lang) mit einem gleichachsigen Bandmittenbereich (Korngröße 150 µm). An den Korngrenzen war auch hier ein dünner Saum belegt mit Martensit und Karbiden vorhanden. Es befanden sich im Korninneren wiederum rekristallisierte Bereiche mit einer Korngröße von 20 µm und im Gefüge lagen fein verteilte inselhafte Teilchen vor, die aus Karbiden, Martensit und Restaustenit bestanden. Die Teilchendichte betrug hierbei typischerweise 40 - 60 Teilchen pro Korn.

### Versuch IV:

Es wurde entsprechend dem Versuch III ein 3 mm dickes Band erzeugt, das bei Erreichen einer Bandtemperatur von 1180 °C intensiv gekühlt worden ist, bis eine Zwischentemperatur von 780 °C erreicht war. Abweichend vom Versuch III wurde jedoch nicht nur der Schritt des Haltens bei der Haltetemperatur, sondern auch der Warmwalzschritt offline durchgeführt.

Zu diesem Zweck wurden von dem gegossenen Band, nachdem es auf Raumtemperatur abgekühlt war, Tafeln abgeteilt und diese Tafeln von Raumtemperatur innerhalb von 30 s auf eine Warmwalztemperatur von 800° C induktiv aufgeheizt, bei der sie auf eine Banddicke von 2,4 mm warmgewalzt wurden. Nach dem erneuten Abkühlen der warmgewalzten Tafeln wurden sie innerhalb von 3 s auf eine Haltetemperatur von 950 °C wiedererwärmt.

Mittels eines Warmhalteofens wurde das wiedererwärmte Band für 20 s bei der Haltetemperatur gehalten. Anschließend ist das Band an Luft abgekühlt worden.

Auch in diesem Ausführungsbeispiel zeigte das Gefüge der warmgewalzten Tafeln nach dem Halten bei der Haltetemperatur eine stängelige Kornstruktur (ca. 100 µm breit und 500 µm lang) mit einem gleichachsigen Bandmittenbereich (Korngröße 150 µm), wobei auch hier die Korngrenzen einen dünnen Saum belegt mit Martensit und Karbiden aufwiesen und im Korninneren sich rekristallisierte Bereiche mit einer Korngröße von 20 µm befanden. Weiter lagen genauso wie bei den anderen Versuchen im Gefüge fein verteilte inselhafte Teilchen vor, bestehend aus Karbiden, Martensit und Restaustenit. Die Teilchendichte betrug typischerweise 40 - 60 Teilchen pro Korn.

## Patentansprüche

1. Verfahren zum Herstellen eines Kaltbands mit ferritischem Gefüge, bei dem eine bei Abkühlung ein ferritisches Gefüge bildende Stahlschmelze, die (in Ges.-%) 10,5 - 18 % Cr, ≤ 0,08 % C, ≤ 1 % Si, ≤ 1,5 % Mn, ≤1,00 % Ni, ≤ 0,04 % P, ≤ 0,015 % S und als Rest Eisen und unvermeidbare Verunreinigungen enthält, zu einem gegossenen Band vergossen wird, bei dem das gegossene Band erforderlichenfalls inline warmgewalzt wird, bei dem das warmgewalzte Band aufgehaspelt wird und bei dem aus dem warmgewalzten Band in ein oder mehreren Schritten das Kaltband kaltgewalzt wird, **dadurch gekennzeichnet, dass** das gegossene Band nach dem Gießen und vor dem Haspeln ausgehend von einer nicht tiefer als 1180 °C liegenden Starttemperatur mit einer mindestens 150 °C/s betragenden Abkühlrate auf eine höchstens 1000 °C betragende Zwischentemperatur abgekühlt und anschließend für mindestens 10 s bei einer 900 - 1000 °C betragenden Haltetemperatur gehalten wird.

2. Verfahren nach Anspruch 1, **dadurch gekennzeichnet, dass** die Starttemperatur der intensiven Abkühlung im Bereich von 1180 - 1270 °C, insbesondere 1200 - 1250 °C, liegt.

3. Verfahren nach einem der voranstehenden Ansprüche, **dadurch gekennzeichnet, dass** die Abkühlrate 150 - 250 °C/s beträgt.

4. Verfahren nach einem der voranstehenden Ansprüche, **dadurch gekennzeichnet, dass** die Zwischentemperatur 900 - 1000 °C beträgt.

5. Verfahren nach Anspruch 4, **dadurch gekennzeichnet , dass** die Zwischentemperatur gleich der Haltetemperatur ist.

6. Verfahren nach einem der voranstehenden Ansprüche, **dadurch gekennzeichnet, dass** das gegossene Band warmgewalzt wird.

7. Verfahren nach Anspruch 6, **dadurch gekennzeichnet, dass** das Abkühlen und Halten nach dem Warmwalzen durchgeführt werden.

8. Verfahren nach Anspruch 7, **dadurch gekenntzeichnet, dass** das Abkühlen des warmgewalzten Bandes innerhalb von weniger als drei, insbesondere von weniger als einer Sekunde nach dem Verlassen des letzten Warmwalzgerüstes einsetzt.

9. Verfahren nach Anspruch 6, **dadurch gekennzeichnet, dass** das Abkühlen auf die Zwischentemperatur und das Halten bei der Haltetemperatur vor dem Warmwalzen des gegossenen Bands absolviert werden.

10. verfahren nach Anspruch 6, **dadurch gekennzeichnet, dass** das Abkühlen auf die Zwischentemperatur vor dem Warmwalzen und das Halten bei der Haltetemperatur nach dem Warmwalzen des gegossenen Bands absolviert werden.

11. Verfahren nach einem der voranstehenden Ansprüche, **dadurch gekennzeichnet, dass** das gegossene Band bei dem Abkühlen auf eine weniger als 900 °C, insbesondere weniger als 800 °C liegende Zwischentemperatur abgekühlt und später auf die Haltetemperatur wiedererwärmt wird.

12. Verfahren nach Anspruch 6 und Anspruch 11, **dadurch gekennzeichnet, dass** das Warmwalzen bei der weniger als 800 °C betragenden Zwischentemperatur durchgeführt wird.

13. Verfahren nach einem der Ansprüche 11 oder 12, **dadurch gekennzeichnet, dass** die Wiedererwärmung innerhalb von 1 - 5 Sekunden erfolgt.

14. Verfahren nach einem der Ansprüche 11 bis 13, **dadurch gekennzeichnet, dass** das Gießen, das erforderlichenfalls durchgeführte Warmwalzen, das Haspeln und das zwischen Gießen und Haspeln durchgeführte Abkühlen auf die Zwischentemperatur und Halten auf der Haltetemperatur in einem diskontinuierlichen Verfahrensablauf absolviert werden.

15. Verfahren nach Anspruch 14, **dadurch gekennzeichnet, dass** das Band bei dem Abkühlen auf eine weniger als 500 °C, insbesondere weniger als 400 °C, betragende Temperatur abgekühlt wird.

16. Verfahren nach Anspruch 15, **dadurch gekennzeichnet, dass** das Band im Anschluss an das Gießen auf Raumtemperatur abgekühlt wird.

17. Verfahren nach einem der Ansprüche 15 oder 16, **dadurch gekennzeichnet, dass** das Band für das Warmwalzen innerhalb von 200 s, insbesondere innerhalb von 100 s, auf die jeweilige Warmwalztemperatur erwärmt wird.

18. Verfahren nach einem der Ansprüche 1 bis 13, **dadurch gekennzeichnet, dass** das Gießen, das erforderlichenfalls durchgeführte Warmwalzen, das Haspeln und das zwischen Gießen und Haspeln durchgeführte Abkühlen auf die Zwischentemperatur und Halten auf der Haltetemperatur in einem kontinuierlichen Verfahrensablauf absolviert werden.

19. Verfahren nach einem der voranstehenden Ansprüche, **dadurch gekennzeichnet, dass** das Gießen des Bandes mittels einer Zwei-Rollen-Gießmaschine durchgeführt wird.

20. Verfahren nach einem der voranstehenden Ansprüche, **dadurch gekennzeichnet, dass** die Dicke des gegossenen Bandes höchstens 6 mm beträgt.

## Claims

1. Method for producing a cold strip with a ferritic structure, in which molten steel, which contains (in wt.%) 10.5 - 18 % Cr, ≤ 0.08 % C, ≤ 1 % Si, ≤ 1.5 % Mn, ≤ 1.00 % Ni, ≤ 0.04 % P, ≤ 0.015 % S, which forms a ferritic structure on cooling is cast into a cast strip, wherein if necessary the cast strip is hot-rolled inline, the hot-rolled strip is coiled and in one or more steps is cold-rolled to form the cold strip, **characterized in that** the cast strip is cooled after the casting process and before the coiling process from a starting temperature not lower than 1180°C, at a cooling rate of at least 150°C per second, to a maximum intermediate temperature of 1000°C and is then held for at least 10 seconds at a maintenance temperature of between 900 and 1000°C.

2. Method according to Claim 1, **characterized in that** the starting temperature of the high-intensity cooling ranges from 1180 to 1270°C, particularly 1200 to 1250°C.

3. Method according to any one of the preceding claims, **characterized in that** the cooling rate is 150 - 250°C per second.

4. Method according to any one of the preceding claims, **characterized in that** the intermediate temperature is 900 - 1000°C.

5. Method according to Claim 4, **characterized in that** the intermediate temperature is equal to the maintenance temperature.

6. Method according to any one of the preceding claims, **characterized in that** the cast strip is hot-rolled.

7. Method according to Claim 6, **characterized in that** the cooling and holding steps are carried out after hot-rolling.

8. Method according to Claim 7, **characterized in that** cooling of the hot strip starts within less than three, particularly less than one second, after leaving the final hot-rolling stand.

9. Method according to Claim 6, **characterized in that** cooling to the intermediate temperature and holding at the maintenance temperature are carried out before the cast strip is hot-rolled.

10. Method according to Claim 6, **characterized in that** cooling to the intermediate temperature is carried out before hot-rolling and holding at the maintenance temperature is carried out after hot-rolling of the cast strip.

11. Method according to any one of the preceding claims, **characterized in that** the cast strip on cooling reaches an intermediate temperature of less than 900°C, particularly less than 800°C, and is subsequently reheated to the maintenance temperature.

12. Method according to Claim 6 and Claim 11, **characterized in that** hot-rolling is carried out at the intermediate temperature of less than 800°C.

13. Method according to either of Claims 11 and 12, **characterized in that** re-heating takes place within 1 - 5 seconds.

14. Method according to any one of Claims 11 to 13, **characterized in that** casting, hot-rolling carried out if necessary, coiling and cooling carried out between the casting process and the coiling process to the intermediate temperature and holding at the maintenance temperature are performed in a discontinuous production sequence.

15. Method according to Claim 14, **characterized in that** on cooling the strip reaches a temperature of less than 500°C, particularly less than 400°C.

16. Method according to Claim 15, **characterized in that** following casting the strip is cooled down to ambient temperature.

17. Method according to either of Claims 15 or 16, **characterized in that** the strip is heated for hot-rolling within 200 seconds, particularly within 100 seconds, to the respective hot-rolling temperature.

18. Method according to any one of Claims 1 to 13, **characterized in that** the casting, hot-rolling carried out if necessary, coiling and cooling carried out between the casting process and the coiling process to the intermediate temperature and holding at the maintenance temperature are performed in a continuous production sequence.

19. Method according to any one of the preceding claims, **characterized in that** the strip is cast by means of a twin roll casting machine.

20. Method according to any one of the preceding claims, **characterized in that** the maximum thickness of the cast strip is 6 mm.

## Revendications

1. Procédé de production d'un feuillard à froid ayant une structure ferritique, procédé dans lequel un acier en fusion qui forme une structure ferritique au cours du refroidissement et qui contient (en pourcentage en poids) de 10,5 % à 18 % % de chrome (Cr), ≤ 0,08 % de carbone (C), ≤ 1 % de silicium (Si), ≤ 1,5 % de manganèse (Mn), ≤ 1, 00 % de nickel (Ni), ≤ 0,04 % de phosphore (P), ≤ 0,015 % de soufre (S) et, comme quantité résiduelle, du fer et des impuretés inévitables, est coulé pour former un feuillard coulé, procédé dans lequel le feuillard coulé est si nécessaire laminé à chaud en continu, dans lequel le feuillard laminé à chaud est bobiné et dans lequel le feuillard à froid est laminé à froid, suivant une ou plusieurs étapes, à partir du feuillard laminé à chaud,
**caractérisé en ce que** le feuillard coulé, après la coulée et avant le bobinage, est refroidi à une température intermédiaire égale tout au plus à 1000°C, avec un taux de refroidissement égal au moins à 150°C/s, à partir d'une température de démarrage non inférieure à 1180°C et, ensuite, pendant au moins 10 s, est maintenu à une température de maintien comprise entre 900°C et 1000°C.

2. Procédé selon la revendication 1, **caractérisé en ce que** la température de démarrage du refroidissement intensif se situe dans la plage comprise entre 1180°C et 1270°C, en particulier entre 1200°C et 1250°C.

3. Procédé selon l'une ou l'autre des revendications précédentes, **caractérisé en ce que** le taux de refroidissement est compris entre 150°C/s et 250°C/s.

4. Procédé selon l'une quelconque des revendications précédentes, **caractérisé en ce que** la température intermédiaire est comprise entre 900°C et 1000°C.

5. Procédé selon la revendication 4, **caractérisé en ce que** la température intermédiaire est égale à la température de maintien.

6. Procédé selon l'une quelconque des revendications précédentes, **caractérisé en ce que** le feuillard coulé est laminé à chaud.

7. Procédé selon la revendication 6, **caractérisé en ce que** le refroidissement et le maintien sont effectués après le laminage à chaud.

8. Procédé selon la revendication 7, **caractérisé en ce que** le refroidissement du feuillard laminé à chaud intervient en l'espace de moins de trois secondes, en particulier en moins d'une seconde, après avoir quitté la dernière cage de laminoir à chaud.

9. Procédé selon la revendication 6, **caractérisé en ce que** le refroidissement à la température intermédiaire et le maintien à la température de maintien sont terminés avant le laminage à chaud du feuillard coulé.

10. Procédé selon la revendication 6, **caractérisé en ce que** le refroidissement à la température intermédiaire est terminé avant le laminage à chaud, le maintien à la température de maintien étant terminé après le laminage à chaud du feuillard coulé.

11. Procédé selon l'une quelconque des revendications précédentes, **caractérisé en ce que** le feuillard coulé, lors du refroidissement, est refroidi à une température intermédiaire inférieure à 900°C, en particulier inférieure à 800°C et, ensuite, réchauffé à la température de maintien.

12. Procédé selon la revendication 6 et la revendication 11, **caractérisé en ce que** le laminage à chaud est effectué à la température intermédiaire inférieure à 800°C.

13. Procédé selon la revendication 11 ou 12, **caractérisé en ce que** le réchauffage se produit en l'espace de 1 à 5 secondes.

14. Procédé selon l'une quelconque des revendications 11 à 13, **caractérisé en ce que** la coulée, le laminage à chaud effectué si nécessaire, le bobinage et le refroidissement effectué à la température intermédiaire, entre la coulée et le bobinage, et le maintien à la température de maintien, sont terminés dans un déroulement discontinu du procédé.

15. Procédé selon la revendication 14, **caractérisé en ce que** le feuillard, lors du refroidissement, est refroidi à une température inférieure à 500°C, en particulier inférieure à 400°C.

16. Procédé selon la revendication 15, **caractérisé en ce que** le feuillard, suite à la coulée, est refroidi à température ambiante.

17. Procédé selon la revendication 15 ou 16, **caractérisé en ce que** le feuillard, pour le laminage à chaud, est chauffé à la température de laminage à chaud respective, en l'espace de 200 s, en particulier en l'espace de 100 s.

18. Procédé selon l'une quelconque des revendications 1 à 13, **caractérisé en ce que** la coulée, le laminage à chaud effectué si nécessaire, le bobinage et le refroidissement effectué à la température intermédiaire, entre la coulée et le bobinage, et le maintien à la température de maintien, sont terminés dans un déroulement continu du procédé.

19. Procédé selon l'une quelconque des revendications précédentes, **caractérisé en ce que** la coulée du feuillard est réalisée au moyen d'une machine à couler à deux rouleaux.

20. Procédé selon l'une quelconque des revendications précédentes, **caractérisé en ce que** l'épaisseur du feuillard coulé est tout au plus de 6 mm.
